# FASCICULE DE BREVET EUROPEEN

(11) **EP 0 493 196 B1**
(45) Date de publication et mention de la délivrance du brevet: **17.03.1999**
(21) Numéro de dépôt: 91403436.8
(22) Date de dépôt: 18.12.1991
(51) Int. Cl.: D03D 25/00, B65H 51/22, D03D 13/00

(54) **Structure textile multichaînes tissée en trois dimensions et son procédé de fabrication**
Dreidimensionales Gewebe und Verfahren zu dessen Herstellung
Threedimensional fabric and process of manufacturing thereof

(30) Priorité: 28.12.1990 FR 9016455
(43) Date de publication de la demande: 01.07.1992
(73) Titulaire: Société Industrielle des Ets L.A. CHAIGNAUD-S.I.L.A.C., 16110 La Rochefoucauld (FR)
(72) Inventeur: Baudonnel, Jacques, F-16110 La Rochefoucauld (FR); Loustalot, Jacques, F-16110 La Rochefoucauld (FR)
(74) Mandataire: Loyer, Bertrand

(56) Documents cités:
- EP-A- 0 117 994
- EP-A- 0 258 102
- EP-A- 0 283 334
- EP-A- 0 286 004
- FR-A- 2 523 602
- US-A- 2 925 098

## Description

La présente invention concerne une structure textile multichaînes tissée en trois dimensions et son procédé de fabrication.

En plus des étoffes aux motifs variés à l'infini et destinées à la confection en tous genres, le tissage est très fréquemment utilisé dans la réalisation de matériaux techniques en raison de ses très nombreuses propriétés (maniabilité, résistances mécaniques, grande durée de vie,...).

Les industries de transformation, notamment les industries de chaudronnerie fine, se tournent de plus en plus vers les matériaux synthétiques, composites, thermoplastiques ou thermodurs, à base de résines et de fibres de renfort naturelles (végétales et/ou minérales) ou de synthèse pour remplacer le métal, généralement coûteux, lourd, peu maniable, et qui pose des problèmes de vieillissement.

Cependant ces matériaux présentent de multiples inconvénients:
- ils sont peu maniables : d'un côté à l'état chaud ils sont fluides et donc très déformables, mais ils n'ont alors aucune tenue, de l'autre côté à froid ils sont rigides et indéformables. Ce sont donc fréquemment des pièces moulées, mais qui sont ensuite difficiles à travailler.
- on les associe à une structure de renfort (treillis ou autre) mais leur mise en oeuvre est longue, difficile et nécessite souvent des appareils ou installations coûteuses. En outre ces difficultés de réalisation sont souvent à l'origine de la fragilité du matériau. Par exemple lorsque le produit est obtenu par superposition de plusieurs couches de matériaux composites, associées par des résines, il est difficile d'obtenir une bonne homogénéité (discontinuité de la matière) et une parfaite cohésion de l'ensemble. Il en résulte que leurs performances mécaniques sont limitées (la résistance est isotrope mais faible dans le cas des mâts ou non tissés) et parfois irrégulières et instables.
- en outre, alors que le métal est recyclable, ces matériaux composites le sont plus difficilement ou ne le sont pas du tout, comme les matériaux thermodurcis.

Le tissage est très souvent utilisé pour réaliser des matériaux de grande résistance. Cependant il présente un inconvénient bien connu: il est peu déformable dans l'espace, et c'est une des raisons pour lesquelles on lui préfère le tricot ou le non tissé.

On contourne habituellement cette difficulté en empilant plusieurs couches de tissus plans (ou 2D) réalisées avec des fils de fibres textiles résistantes, et l'on dépose la résine ou plus généralement le liant successivement entre chaque couche. Cependant, si le matériau obtenu par cette solution présente une bonne déformabilité, il présente également un fort délaminage.

Cet inconvénient est résolu par le brevet FR 2.610.951 qui décrit une armature tissée pour matériau composite, constitué de nappes imbriquées, d'au moins deux fils parallèles. Cette armature correspond à un empilement d'armatures planes tissées en deux dimensions (2D), mais est indélaminable comme les structures 3D. C'est une armature intermédiaire entre le 2D et le 3D.

La présente invention a pour objectif de réaliser une armature tissée totalement en trois dimensions, constituée de chaînes d'évolutions distinctes et indépendantes et non en formation par nappes, et présentant à la fois des capacités de déformation dans l'espace similaires à celle des tricots et une grande résistance à la traction (après mise en forme à chaud), à l'arrachement, au déchirement, aux chocs et au délaminage.

L'invention a pour objet le procédé de réalisation d'une structure textile multichaînes selon la revendication 1 principale et les revendications dépendantes 2 à 6.

L'invention a également pour objet la structure textile multichaînes d'épaisseur substantielle selon la revendication 7 et les revendications dépendantes 8 à 14.

L'invention a aussi pour objet l'utilisation de la structure textile précitée selon la revendication 15 ou selon la revendication 16.

L'invention a enfin pour objet le matériau composite selon la revendication 17 et les revendications dépendantes 18 à 20.

La structure textile selon l'invention présente de nombreux avantages dont les principaux sont les suivants:
- la composition symétrique de ses éléments d'armure confère à l'armure générale une déformabilité maximale dans le sens des diagonales (par rapport aux chaînes et trames) et dans l'espace: il est alors possible de donner au tissu des formes complexes sans apparition de plis ni intervention de découpes ou de déchirures, ce que l'on rencontre avec la plupart des tissus traditionnels;
- la composition dans les trois dimensions confère également un haut pouvoir de déformabilité: la structure comporte au moins trois chaînes de sorte que l'on a une chaîne endroit, une chaîne envers et au moins une chaîne intermédiaire. Cette dernière chaîne intermédiaire centrale, lorsqu'il n'y a que trois chaînes, constitue un plan neutre lors des déformations : par exemple la chaîne endroit est sous tension lorsque celle d'envers est en compression.

Bien entendu, lorsqu'elle est réalisée de fils associés à de la résine, la structure subit, en association à l'opération de formage, un traitement thermique. Le choix des résines - thermoplastiques ou thermodurcissables- étant déterminé par la destination du matériau.
- l'embuvage est très faible. Ce résultat provient du fait que les chaînes sont disposées par plan et/ou ne concernent que peu de trames. Par conséquent les chaînes décrivent un parcours tendu.
- le module de traction à l'origine est très important ; il est voisin du module des fils eux-mêmes, et de l'ordre de 90%. Ce résultat est très important car on cherche généralement des matériaux dont les caractéristiques maximales de résistance sont atteintes pratiquement sans déformation préalable.
- la répartition dans l'espace des chaînes et trames et l'indépendance de celles-ci permet de choisir librement la nature et les performances mécaniques des fils à employer en fonction de l'utilisation prévue pour la structure. Il est par exemple possible de réaliser des structures de résistance globale supérieure à l'acier, avec une face présentant un aspect feutré, et un envers du type plastique ou adhésif, etc
- en outre la structure, selon les choix de fibres et de fils peut donner un matériau partiellement ou totalement recyclable. Par exemple une structure composée de fils de lin et de résine thermoplastique pourra être totalement recyclée en ce qui concerne le plastique, et brûlée ou biodégradée en ce qui concerne le lin.

Afin de mieux comprendre l'invention on a illustré au dessin annexé un exemple de réalisation de structure textile selon l'invention. L'exemple porte sur une armure composée de six chaînes et huit trames, mais ce choix n'est pas limitatif et la structure peut comporter trois, quatre, cinq, sept chaînes et plus, le nombre n'étant limité en pratique que par la capacité des métiers à tisser.

Sur le dessin,
- la figure 1 illustre les différentes présentations d'éléments d'armures pour une structure répartie par groupe de 9 éléments d'armure :
   a) : élément premier et sa dérivée par double symétrie et inversion;
   b) : élément d'armure obtenu par inversion par moitié;
   c) : disposition en diagonale des éléments d'armure dans l'armure générale;
- la figure 2 illustre les différentes présentations d'éléments d'armures pour une structure répartie par groupe de 16 éléments:
   a) : répartition des éléments d'armure symétrique;
   b) : armure générale obtenue par alternance des éléments;
- la figure 3 représente le principe de construction par combinaison d'armures de base;
- la figure 4 représente l'armure obtenue par la construction de la figure 3;
- les figures 5a,b,c représentent le cheminement des 24 fils de trame dans les trois groupes de six chaînes;
- les figures 6a,b,c,d,e,f représentent le cheminement des six chaînes sur les fils de trames.

Les figures 3 et 4 sont les représentations symboliques du textile tissé selon l'invention; elles représentent l'armure du tissu c'est-à-dire l'arrangement ou la combinaison des fils de chaînes avec les fils de trame.

Comme on le voit sur la figure 4 l'armure générale G est composée d'un groupe de 3 x 3 = 9 éléments d'armure E. Ces éléments, au sein de l'armure générale, sont répartis de manière très précise suivant le résultat que l'on recherche. La figure 1 représente quelques modes d'obtention d'éléments d'armure et leur répartition.

La figure 1-a montre une dérivée par symétrie: l'élément E1 est l'élément premier; il est composé de manière que les "pris" (fils de chaîne qui passent au-dessus d'un fil de trame) soient répartis sensiblement d'un côté d'une diagonale. Dans la figure, de même que dans le reste de l'exposé, les carrés remplis (grisés ou autre) sont des pris, les autres, laissés en blanc, sont des "laissés". La double symétrie par rotation autour des axes vertical v et horizontal h donne l'élément intermédiaire E'1. L'élément second E2 est obtenu par inversion des pris et laissés de l'élément intermédiaire, un pris devenant un laissé et réciproquement.

La figure 1-b montre une dérivation par inversion par moitié. L'élément E3 est réalisé de la manière suivante: la moitié, par exemple supérieure E3s de l'élément d'armure E3 est composée librement; la moitié inférieure E3i de l'élément d'armure se déduit par double rotation et inversion des pris et laissés de la moitié supérieure retrouvée dans l'élément voisin.

La figure 1-c illustre la répartition en damassé ou diagonale des éléments donnant l'armure générale G: tous les éléments E1 de la première diagonale sont identiques, les éléments E2 et E3 sont respectivement disposés en parallèle ; cette répartition est l'arrangement de l'armure générale G de la figure 4.

En variante, la structure peut être composée d'une armure répartie en groupe de 16 (4 x 4) éléments d'armures E ou plus (figure 2). De préférence les éléments sont arrangés :
- soit de manière symétrique, par double symétrie autour de l'axe vertical v et horizontal h (figure 2a),
- soit de manière alternée, comme le montre la figure 2b.

Les éléments E1 et E2 sont des éléments premiers, c'est-à-dire de composition préalable. Les autres éléments sont tous seconds et dérivent des éléments premiers par l'adjonction ou le retrait de pris; par exemple E3 = E1 + 1 pris, E4 = E2 - 1 pris.

Comme on le voit sur la figure 3 l'armure est composée par la juxtaposition de petites armures dites armures de base B. Selon l'invention les armures de base ont toutes le même rapport d'armure (CH x TR). Dans l'exemple elles sont de rapport 3 x 3.

Dans le domaine du tissage ces armures de base sont bien connues et certaines sont appelées simples ou fondamentales car elles servent de base à la réalisation de très nombreux tissus, ce sont notamment les armures de types cannelé, ou satin, reps, sergé, ou natté.

Les armures de base choisies dans l'exemple et illustrées sur la figure 1 sont des armures à "effet chaîne" (les fils de chaînes passent en majorité au dessus des fils de trames) ou de type sergé.

On réalise l'armure de la figure 4 par la construction représentée à la figure 3.

Dans la figure 3 chaque armure de base B comporte jusqu'à 9 croisements de fils qui représentent chacun les fils de chaîne passant au-dessus d'un fil de trame : lorsqu'un fil de chaîne passe au-dessus d'un fil de trame (pris) on le représente en remplissant la case correspondante ; lorsqu'il passe sous le fil de trame (laissé) la case est laissée vide. La position de chaque emplacement de pris ou de laissé peut être individualisée dans un repère à deux variables x et y, chacune ayant pour valeur I, II, ou III.

La structure comporte 6 chaînes évoluant sur 8 trames. Cela se traduit sur la figure par 6 colonnes de chaînes de 8 lignes de trames chacune.

La colonne de gauche a représente les chaînes d'endroit, celle de droite f les chaînes d'envers, et les colonnes intermédiaires b, c, d, e, les chaînes intermédiaires.

La ligne inférieure 1 représente les trames d'endroit et la ligne supérieure 8 les trames d'envers, et les lignes 2 à 7 les trames intermédiaires.

Chaque élément de base B peut donc être à son tour localisé dans un repère à deux variables X (en ordonnées sur la figure) et Y (en abscisses), X variant de a à f et Y, de 1 à 8.

Ainsi, si l'on considère l'armure de base de la deuxième chaîne (b) et de la troisième ligne de trame, cette armure X = b, Y = 3 se lit de la manière suivante:
b,3 , x = I, y = I: laissé (fil chaîne sous trame)
b,3 , x = II, y = I: pris (fil chaîne sur trame)
b,3 , x = III, y = I : laissé
b,3 , x = I, y = II : pris
b,3 , x = II, y = II : laissé
b,3 , x = III,y = II : laissé
b,3 , x = I, y = III: laissé
b,3 , x = II,y = III: laissé
b,3 , x = III,y = III: pris.

L'armure générale G de la figure 4 se déduit alors de la construction de la figure en inversant l'ordre de lecture des variables: X, Y, x, et y devient x,y,X,Y. Le pris b,3,x=II et y=I est situé dans l'arrangement d'éléments d'armure 3 x 3 en colonne II, ligne I, et en colonne b et troisième ligne de trame de l'élément d'armure E3.

La figure 4 représente également le cheminement des fils de chaîne et de trame dans l'espace. L'axe horizontal x est le sens d'évolution des trames dans les chaînes, l'axe vertical y est celui de l'évolution des chaînes dans les trames.

Les figures 5a, 5b, 5c illustrent le cheminement des trames:
- les chaînes 10 et 11 sur la figure 4 (élément E2, x=I, y=I) sont représentées, ce sont donc des pris: elles passent sur le fil de trame 13;
- les chaînes suivantes ne sont pas représentées, elles restent donc sous le fil de trame 13;
et ainsi de suite pour chacune des 3 x 8 = 24 lignes de trame.

Comme le montre cette figure les fils de trame 13 ont un parcours qui est rectiligne sur la plus grande partie de leur trajet ce qui assure un retrait très limité.

Les figures 6a à 6f illustrent le cheminement des 6 fils de chaînes chacun sur 3 séries de fils de trames:
- les fils de trames sont référencés par des chiffres dans un cercle allant de 1 à 8, ce qui correspond aux 8 lignes de trames de chaque élément d'armure. Il y a donc une série de chiffres par rangée d'éléments d'armure.
- sur la figure 6a, le premier fil de chaîne 14 (trait continu et première colonne de gauche sur la figure 4) suit le parcours suivant (de bas en haut sur cette figure 4):
   * dans la première série de fils de trame il passe au dessus du premier fil 1 (c'est un pris), puis au dessous du deuxième 2, puis au dessus de tous les autres 3 à 8 et passe à la série suivante,
   * ou il passe sous le premier fil de trame 1 et au dessus de tous les autres 2 à 8 et passe à la série suivante,
   * ou il passe sous les deux premiers fils de trame 1 et 2 ;
ensuite il recommence la même séquence.

Il en est ainsi pour chaque fil de chaîne.

Comme le montre les figures 6 :
1°) les fils de chaîne ont un parcours dans lequel ils ne s'entrelacent qu'avec peu de fils de trame, ce qui favorise un embuvage faible; en outre pour amoindrir encore cet embuvage, au tissage on joue sur les tensions des fils de chaîne et de trame, de manière à obtenir un embuvage égal au retrait.
2°) les parcours des chaînes sont indépendants les uns des autres, et chacune évolue c'est-à-dire s'entrelace avec uniquement quelques trames. Ainsi la première chaîne reste constamment du côté endroit sans traverser toute l'épaisseur de la structure, pendant que d'autres, intermédiaires, ont leur parcours situé uniquement à l'intérieur de ladite structure. Le choix d'éléments d'armure symétriques ou complémentaires permet également d'obtenir des parcours similaires sur chaque face de la structure, endroit et envers.

En outre comme on le voit sur la figure 6, le choix de cette armure six chaînes permet d'obtenir une structure qui s'étend véritablement dans les trois dimensions en mettant constamment en relation au moins trois fils de trames adjacentes. Cet agencement confère à la structure une grande homogénéité.

Le grand intérêt de cette structure est dans sa réalisation avec des fils composites préalablement associés de résine. Selon l'invention le matériau composite obtenu présente des qualités jusque là difficilement atteintes. En effet, alors que sa déformabilité en sortie de métier à tisser est très grande et comparable à celle d'un tricot, l'embuvage est très réduit voire inexistant et sa capacité de résistance est très élevée. Mais ce qui est le plus intéressant est que le module de résistance est élevé dès l'origine.

A titre d'exemple le tableau ci-dessous indique des caractéristiques de différentes fibres utilisées dans la fabrication de corps composites. La structure composite selon l'invention réalisée avec des fils eux-mêmes composés de fibres donne des caractéristiques inférieures de 10 à 20% seulement de celles des fibres, c'est-à-dire à peine 10% inférieures aux caractéristiques des fils.

| Nivcom | diamètre µ | Masse Volumique g/cm³ | Ténacité N/tex | Contrainte de rupture Mpa | Module d'élasticité Gpa | Allongement de rupture % |
|---|---|---|---|---|---|---|
| Polyester haute ténacité (filament) | 21,31 | 1,38 | 0,73-0,83 | 1100-1140 | 12-15 | 11-14 |
| | | | | | | |
| Verre E | 5,24 | 2,60 | 0,92-1,3 | 2400-3400 | 73 | 3,8 |
| | | | | | | |
| Aramide (PPTA) | 13 | 1,44 | 1,9 | 2760-3150 | 60-90 | 3,4 |
| | | | | | | |
| lin (fibres) après hydrolyse flash | 13,7 | 1,2 | 1,2 | 2000 | 85 | 2,4 |

Enfin on peut varier les choix des matières des fils de chaîne comme celle des fils de trame de manière à faire varier les performances de la structure ainsi réalisée. Par exemple, les fils de l'endroit pourront être:
- 100% chaînes et trames composées de filés de fibres ou multifilaments de renfort (aramide, verre, carbone, céramique, métaux, etc) ou divers (lin, PET, PA,...)
- 100% chaînes et trames bi-composantes thermoplastiques (par exemple : 60% renfort, 40% liant), les fibres de matrices sont thermoplastiques (PE, PP, PA, PET, PEI, PEEK,...).
- métis, c'est-à-dire que chaînes et trames sont composées en partie de fibres de renfort, en partie de fibres bi-composantes. Pour le métissage le choix des fils peut se faire pour la totalité des fils de trame d'une seule matière M1, pendant que les fils de chaîne sont tous en une autre matière M2; ou bien le métissage peut être réalisé fil par fil dans toute l'épaisseur de la structure ou dans une partie seulement de son épaisseur.

On peut ainsi par exemple réaliser la répartition suivante:

| | | |
|---|---|---|
| Chaîne endroit | métal | Trame endroit |
| Ch. intermédiaire | verre | Tr. intermédiaire |
| Ch. envers | PA | Trame envers |
| (Effet de collage) | | |

La structure composite ainsi réalisée est prête à l'emploi dès sa sortie du métier à tisser puisque c'est une structure unique présentant cependant des couches multiples mais indissociables; le délaminage est nul car impossible.

Ses utilisations sont multiples, mais notamment pour la réalisation des pièces de forme dans les domaines de la carrosserie et l'habillage automobile, dans l'aéronautique, le blindage et en général la protection, la construction navale, la décoration, l'électroménager, etc, ou encore dans des domaines très différents comme l'acoustique (réalisation d'enceintes acoustiques, de paroi d'absorption d'ondes sonores, ...).

## Revendications

1. Procédé de réalisation d'une structure textile multichaînes, tissée en trois dimensions et d'épaisseur substantielle, caractérisé en ce que :
. on construit des éléments d'armures E en juxtaposant des armures de base B, simples ou fondamentales,
. on déduit de ces éléments d'armures E une armure générale G, composée d'un groupe (E1-E3;E1-E8)d'éléments d'armures E et agencée de manière que :
. les fils de trame (13) de l'armure G ont un parcours rectiligne sur la plus grande partie de leur trajet pour assurer un retrait limité; les chaînes de l'armure G sont d'évolutions distinctes et indépendantes, et non en formation par nappes; et les fils de chaîne (a-f) de l'armure G ont un parcours dans lequel ils ne s'entrelacent qu'avec quelques niveaux de trames adjacentes de telle sorte qu'une chaîne endroit (a, b) ou envers (e,f) reste constamment du côté endroit ou envers sans traverser toute l'épaisseur de la structure, pendant que d'autres chaînes, intermédiaires (c,d), ont leur parcours situé uniquement à l'intérieur de ladite structure pour conférer à la structure un haut pouvoir de déformabilité.

2. Procédé selon la revendication 1, caractérisé en ce que chaque fil de chaîne a un parcours dans lequel il ne s'entrelace qu'avec trois niveaux de trames adjacentes (1-3, 3-5, 4-6, 6-8) de manière à favoriser un embuvage faible.

3. Procédé selon la revendication 1 ou 2, caractérisé en ce que le rapport d'armure des éléments d'armures E dans l'armure générale G est identique au rapport d'armure des armures B dans chaque élément d'armure E.

4. Procédé selon la revendication 3, caractérisé en ce que, pour une structure à six chaînes de base, on choisit des armures de base de 3 x 3 = 9 fils, et on les dispose de manière que l'armure générale soit formée de 9 éléments disposés en matrice carrée 3 x 3.

5. Procédé selon la revendication 3, caractérisé en ce que, pour une structure à huit chaînes de base, on choisit par exemple des armures de bases de 2 x 2 fils et on les dispose de façon à obtenir une armure générale de 4 x 4 = 16 éléments d'armure E.

6. Procédé selon la revendication 1, caractérisé en ce qu'on choisit le nombre de trames de façon que le ou les éléments d'armure E premiers soient symétriques ou diagonaux.

7. Structure textile multichaînes d'épaisseur substantielle, tissée en trois dimensions selon le procédé de l'une quelconque des revendications 1 à 7, caractérisée en ce que son armure G est composée d'éléments d'armure E groupés (E1-E3, E1-E8) en matrice et obtenue par combinaison d'armures de base B, simples ou fondamentales, toutes de même rapport d'armure, les éléments d'armure se déduisant les uns des autres à partir d'au moins un élément d'armure premier ; et en ce que son armure G est agencée de manière que :
. les fils de trame (13) ont un parcours rectiligne sur la plus grande partie de leur trajet pour assurer un retrait limité; les chaînes de l'armure G sont d'évolutions distinctes et indépendantes, et non en formation par nappes; et les fils de chaîne (a-f) de l'armure G ont un parcours dans lequel ils ne s'entrelacent qu'avec quelques niveaux de trames adjacentes de telle sorte qu'une chaîne endroit (a, b) ou envers (e, f) reste constamment du côté endroit ou envers sans traverser toute l'épaisseur de la structure, pendant que d'autres chaînes, intermédiaires (c, d), ont leur parcours situé uniquement à l'intérieur de ladite structure pour conférer à la structure un haut pouvoir de déformabilité.

8. Structure selon la revendication 7, caractérisée en ce que les éléments d'armure E sont symétriques et/ou diagonaux.

9. Structure selon la revendication 7, caractérisée en ce que les éléments d'armures seconds (E2) sont déduits des éléments premiers (E1) par double symétrie inversée.

10. Structure selon la revendication 7, caractérisée en ce que les éléments d'armure seconds (E3, E4) dérivent les éléments premiers (E1, E2) à quelques pris près de préférence un ou deux.

11. Structure selon la revendication 7, caractérisée en ce que la disposition des éléments d'armures E dans l'armure générale G est alternée.

12. Structure selon la revendication 7, caractérisée en ce que les éléments d'armure E ont même rapport d'armure et celui-ci est carré ou proche, de telle sorte que le nombre de fils de chaîne et le nombre de fils de trame de l'armure générale G soient proches, à un nombre multiple de fils de chaînes ou de trame de l'armure de base B près.

13. Structure selon la revendication 7, caractérisée en ce que le nombre de fils de trame est supérieur ou égal au nombre de fils de chaîne.

14. Structure selon la revendication 7, caractérisée en ce que les armures de base sont du type cannelé ou dérivé, reps ou dérivé, natté ou dérivé, sergé ou dérivé, satin ou dérivé.

15. Utilisation d'une structure textile selon l'une quelconque des revendications 7 à 14, et réalisée par mise en oeuvre d'un procédé selon l'une quelconque des revendications 1 à 6, caractérisée en ce que des fils utilisés pour le tissage sont des fils en matériaux de renforts synthétiques ou naturels associés à de la résine thermoplastique.

16. Utilisation d'une structure textile selon l'une quelconque des revendications 7 à 14, et réalisée par mise en oeuvre d'un procédé selon l'une quelconque des revendications 1 à 6, caractérisée en ce que des fils utilisés pour le tissage sont des fils en matériaux de renforts imprégnés ensuite de résine thermodurcissable.

17. Matériau composite réalisé à partir d'une structure textile selon l'une des revendications 7 à 14 et ayant subi un traitement thermique, en association à une opération de formage.

18. Matériau composite selon la revendication 17, caractérisé en ce que les fils de chaîne, de même que pour les fils de trame, situés sur chacune des faces endroit et envers et sur les chaînes intermédiaires, sont composés de fibres de caractéristiques différentes, par exemple des fibres de renfort ou thermoplastiques.

19. Matériau composite selon l'une quelconque des revendications 17 ou 18, caractérisé en ce que le choix des fils est du type métis, la totalité des fils de trame étant d'une seule matière M1, tandis que les fils de chaîne sont tous en une autre matière M2.

20. Matériau composite selon l'une quelconque des revendications 17 ou 18, caractérisé en ce que la structure est réalisée en tout ou partie en métissage fil par fil.

## Patentansprüche

1. Verfahren zur Ausbildung einer mehrkettigen, dreidimensional gewebten Textilstruktur von erheblicher Dicke, dadurch gekennzeichnet, daß
. man Bindungselemente E ausbildet, indem man einfache oder grundlegende Grundbindungen B nebeneinander anordnet,
. man aus diesen Bindungselementen E eine allgemeine Bindung G herleitet, die sich aus einer Gruppe (E1-E3; E1-E8) von Bindungselementen E zusammensetzt und so angeordnet ist, daß:
. die Schußfäden (13) der Bindung G über den größten Teil ihrer Strecke einer geradlinigen Bahn folgen, um ein begrenztes Krumpfen sicherzustellen; die Ketten der Bindung G unterschiedliche und unabhängige Entwicklungen darstellen und keine Schichtgestaltung aufweisen; und die Kettfäden (a-f) der Bindung G einer Bahn folgen, in der sie nur mit benachbarten Schußebenen verflochten werden, so daß eine rechte (a, b) oder eine linke (e,f) Kette ständig auf der rechten oder linken Seite bleibt, ohne die ganze Dicke der Struktur zu durchdringen, während die Bahn anderer, dazwischenliegender Ketten (c, d) nur im Inneren der Struktur verläuft, um der Struktur ein hohes Formänderungsvermögen zu verleihen.

2. Verfahren nach Anspruch 1, dadurch gekennzeichnet, daß jeder Kettfaden eine Bahn aufweist, in der er nur mit drei benachbarten Schußebenen (1-3, 3-5, 4-6, 6-8) verwoben ist, um ein nur geringes Verkürzen der Kettfäden zu begünstigen.

3. Verfahren nach Anspruch 1 oder 2, dadurch gekennzeichnet, daß der Rapport der Bindungselemente E in der allgemeinen Bindung G mit dem Rapport der Bindungen B in jedem Bindungselement E identisch ist.

4. Verfahren nach Anspruch 3, dadurch gekennzeichnet, daß man für eine Struktur mit sechs Grundketten Grundbindungen aus 3 x 3 = 9 Fäden wählt und diese so vorsieht, daß die allgemeine Bindung aus 9 in einer quadratischen Matrix von 3 x 3 angeordneten Elementen gebildet wird.

5. Verfahren nach Anspruch 3, dadurch gekennzeichnet, daß man für eine Struktur mit 8 Grundketten beispielsweise Grundbindungen von 2 x 2 Fäden wählt und diese so anordnet, daß man eine allgemeine Bindung von 4 x 4 = 16 Bindungselementen E erhält.

6. Verfahren nach Anspruch 1, dadurch gekennzeichnet, daß man die Schußanzahl so wählt, daß das (oder die) erste(n) Bindungselement(e) E symmetrisch oder diagonal ist (sind).

7. Mehrkettige, dreidimensional gewebte Textilstruktur von erheblicher Dicke gemäß dem Verfahren nach einem der Ansprüche 1 bis 7, dadurch gekennzeichnet, daß ihre Bindung G aus matrixförmig angeordneten Bindungselementen (E1-E3, E1-E8) besteht und durch Kombination von einfachen oder grundlegenden Grundbindungen B erhältlich ist, die alle denselben Rapport aufweisen, wobei sich die Bindungselemente voneinander ausgehend von mindestens einem ersten Bindungselement herleiten; und außerdem dadurch gekennzeichnet, daß ihre Bindung G so angeordnet ist, daß:
• die Schußfäden (13) über den größten Teil ihrer Strecke einer geradlinigen Bahn folgen, um ein begrenztes Krumpfen sicherzustellen; die Ketten der Bindung G unterschiedliche und unabhängige Entwicklungen darstellen und keine Schichtgestaltung aufweisen; und die Kettfäden (a-f) der Bindung G einer Bahn folgen, in der sie nur mit benachbarten Schußebenen verflochten sind, so daß eine rechte (a, b) oder eine linke (e,f) Kette ständig auf der rechten oder linken Seite bleibt, ohne die ganze Dicke der Struktur zu durchdringen, während die Bahn anderer, dazwischenliegender Ketten (c, d) nur im Inneren der Struktur verläuft, um der Struktur ein hohes Formänderungsvermögen zu verleihen.

8. Struktur nach Anspruch 7, dadurch gekennzeichnet, daß die Bindungselemente E symmetrisch und/oder diagonal angeordnet sind.

9. Struktur nach Anspruch 7, dadurch gekennzeichnet, daß die zweiten Bindungselemente (E2) mittels doppelter, umgekehrter Symmetrie aus den ersten Elementen (E1) abgeleitet sind.

10. Struktur nach Anspruch 7, dadurch gekennzeichnet, daß sich die zweiten Bindungselemente (E3, E4) von den ersten Elementen (E1, E2) über einige gehobene Kettfäden, nahe vorzugsweise eins oder zwei, unterscheiden.

11. Struktur nach Anspruch 7, dadurch gekennzeichnet, daß die Bindungselemente E in der allgemeinen Bindung G alternierend angeordnet sind.

12. Struktur nach Anspruch 7, dadurch gekennzeichnet, daß die Bindungselemente E denselben Rapport aufweisen und daß dieser quadratisch oder annähernd quadratisch ist, so daß die Anzahl an Kettfäden und die Anzahl an Schußfäden der allgemeinen Bindung G nahe einem Mehrfachen an Kett- oder Schußfäden der benachbarten Grundbindung B ist.

13. Struktur nach Anspruch 7, dadurch gekennzeichnet, daß die Anzahl an Schußfäden größer oder gleich der Anzahl an Kettfäden ist.

14. Struktur nach Anspruch 7, dadurch gekennzeichnet, daß es sich bei den Grundbindungen um solche von der Art einer Cannelébindung oder einer Ableitung davon, von Rips oder einer Ableitung davon, von Natté oder einer Ableitung davon, einer Körperbindung oder einer Ableitung davon, sowie von Satin oder einer Ableitung davon handelt.

15. Verwendung einer Textilstruktur nach einem der Ansprüche 7 bis 14, die durch Ausführung eines Verfahrens nach einem der Ansprüche 1 bis 6 verwirklicht wird, dadurch gekennzeichnet, daß die Fäden, die zum Weben verwendet werden, Fäden aus synthetischen oder natürlichen Verstärkungsfasern sind, die mit thermoplastischem Harz verbunden sind.

16. Verwendung einer Textilstruktur nach einem der Ansprüche 7 bis 14, die durch Ausführung eines Verfahrens nach einem der Ansprüche 1 bis 6 verwirklicht wird, dadurch gekennzeichnet, daß die Fäden, die zum Weben verwendet werden, Fäden aus Verstärkungsmaterialien sind, die anschließend mit wärmehärtbarem Harz imprägniert werden.

17. Verbundwerkstoff, der ausgehend von einer Textilstruktur nach einem der Ansprüche 7 bis 14 ausgebildet ist und einer Wärmebehandlung, zusammen mit einem Formvorgang, unterzogen wurde.

18. Verbundwerkstoff nach Anspruch 17, dadurch gekennzeichnet, daß die Kettfäden wie auch die Schußfäden, die sowohl auf der rechten als auch auf der linken Seite und außerdem auf den Zwischenketten liegen, aus Fasern mit unterschiedlichen Eigenschaften, z. B. aus Verstärkungsfasern oder aus thermoplastischen Fasern, zusammengesetzt sind.

19. Verbundwerkstoff nach einem der Ansprüche 17 oder 18, dadurch gekennzeichnet, daß die Auswahl der Fäden nach der Art Halbleinen ist, wobei die Gesamtheit der Schußfäden aus einem einzigen Material M1 bestehen, während sämtliche Kettfäden aus einem anderen Material M2 gebildet sind.

20. Verbundwerkstoff nach einem der Ansprüche 17 oder 18, dadurch gekennzeichnet, daß die Struktur ganz oder teilweise durch Kreuzung der Fäden miteinander ausgebildet wird.

## Claims

1. Method of producing a multiple-warp textile structure, woven in three dimensions and of substantial thickness characterized in that:
- weave elements E are constructed by juxtaposing basic weaves B, simple or fundamental,
- from these weave elements E is deduced a general weave G, composed of a group (E1-E3; E1-E8) of weave elements E and arranged so that:
- the weft yarns (13) of the weave G have a rectilinear course over the major part of their path in order to ensure limited shrinkage; the warps of the weave G are of distinct and independent development and not formed by sheets; and the warp yarns (a-f) of the weave G have a course in which they are interlaced with only some levels of adjacent wefts such that a right-side warp (a, b) or wrong-side warp (e, f) remains constantly on the right side or wrong side without passing through the entire thickness of the structure, while other, intermediate, warps (c, d) have their course situated solely in the interior of the said structure in order to give the structure a high capacity for deformability.

2. Method according to Claim 1, characterized in that each warp yarn has a course in which it is interlaced with only three levels of adjacent wefts (1-3, 3-5, 4-6, 6-8) so as to promote low contraction.

3. Method according to Claim 1 or 2, characterized in that the pattern repeat of the weave elements E in the general weave G is identical to the pattern repeat of the weaves 3 in each weave element E.

4. Method according to Claim 3, characterized in that, for a structure with six base warps, basic weaves of 3 x 3 = 9 yarns are chosen, and they are arranged so that the general weave is formed of 9 elements arranged in a 3 x 3 square matrix.

5. Method according to Claim 3, characterized in that, for a structure with eight base warps, basic weaves, for example, of 2 x 2 yarns are chosen and they are arranged so as to obtain a general weave of 4 x 4 = 16 weave elements E.

6. Method according to Claim 1, characterized in that the number of wefts is chosen so that the first weave element or elements E are symmetrical or diagonal.

7. Multiple-warp textile structure of substantial thickness, woven in three dimensions according to the method of any one of Claims 1 to 7, characterized in that its weave G is composed of weave elements E grouped (E1-E3, E1-E8) in a matrix and is obtained by combining basic weaves B, simple or fundamental, all with the same pattern repeat, the weave elements being deduced one from the other starting from at least one first weave element; and in that its weave G is arranged so that:
- the weft yarns (13) have a rectilinear course over the major part of their path in order to ensure limited shrinkage; the warps of the weave G are of distinct and independent development and not formed by sheets; and the warp yarns (a-f) of the weave G have a course in which they are interlaced with only some levels of adjacent wefts such that a right-side warp (a, b) or wrong-side warp (e, f) remains constantly on the right side of wrong side without passing through the entire thickness of the structure, while other, intermediate, warps (c, d) have their course situated solely in the interior of the said structure in order to give the structure a high capacity for deformability.

8. Structure according to Claim 7, characterized in that the weave elements E are symmetrical and/or diagonal.

9. Structure according to Claim 7, characterized in that the second weave elements (E2) are deduced from the first elements (E1) by double inverted symmetry.

10. Structure according to Claim 7, characterized in that the second weave elements (E3, E4) derive the first elements (El, E2), except for a few raisers, preferably one or two.

11. Structure according to Claim 7, characterized in that the arrangement of the weave elements E in the general weave G is alternating.

12. Structure according to Claim 7, characterized in that the weave elements E have the same pattern repeat and the latter is square or approximately square, such that the number of warp yarns and the number of weft yarns of the general weave G are approximately the same, except for a multiple number of warp or weft yarns of the basic weave B.

13. Structure according to Claim 7, characterized in that the number of weft yarns is greater than or equal to the number of warp yarns.

14. Structure according to Claim 7, characterized in that the basic weaves are of the cannele, rib, basket, twill or satin type, or are derived from these.

15. Use of a textile structure according to any one of Claims 7 to 14, and produced by carrying out a method according to any one of Claims 1 to 6, characterized in that yarns used for the weaving are yarns made of synthetic or natural reinforcing materials associated with thermoplastic resin.

16. Use of a textile structure according to any one of Claims 7 to 14, and produced by carrying out a method according to any one of Claims 1 to 6, characterized in that yarns used for the weaving are yarns made of reinforcing materials subsequently impregnated with thermosetting resin.

17. Composite material produced from a textile structure according to one of Claims 7 to 14 and having undergone a heat treatment in association with a forming operation.

18. Composite material according to Claim 17, characterized in that the warp yarns, in the same way as for the weft yarns, situated on each of the right sides and wrong sides and on the intermediate warps, are composed of fibres of different characteristics, for example reinforcing or thermoplastic fibres.

19. Composite material according to either one of Claims 17 and 18, characterized in that yarns of the union type are chosen, all the weft yarns being of one material M1, whereas the warp yarns are all made of another material M2.

20. composite material according to either one of Claims 17 and 18, characterized in that the structure is produced entirely of partly by mixing yarn by yarn.
